# FASCICULE DE BREVET EUROPEEN

(11) **EP 0 296 988 B1**
(45) Date de publication et mention de la délivrance du brevet: **03.07.1991**
(21) Numéro de dépôt: 88420152.6
(22) Date de dépôt: 06.05.1988
(51) Int. Cl.: D03D 15/12, D02G 3/44

(54) **Etoffe enduite ignifuge ajourée**
Durchbrochener Stoff mit feuerfester Beschichtung
Open work fabric with a fire-proof layer

(30) Priorité: 26.06.1987 FR 8709278
(43) Date de publication de la demande: 28.12.1988
(73) Titulaire: TARAFLEX, F-69170 Tarare (FR)
(72) Inventeur: Boussand, Jacques, F-69009 Lyon (FR); Viel, Maurice, F-69130 Ecully (FR)
(74) Mandataire: Laurent, Michel

(56) Documents cités:
- FR-A- 1 444 869
- FR-A- 2 149 319
- US-A- 4 365 655
- US-D- 378 760

## Description

L'invention concerne un nouveau type d'étoffe enduite ignifuge ajourée (voir par exemple FR-A-1 444 869).

On connait essentiellement deux techniques pour fabriquer des étoffes enduites ignifuges ajourées qui sont de plus en plus recherchées dans des applications techniques, notamment pour le bâtiment.

La première technique consiste essentiellement à enduire,par extrusion ou trempage, un fil au moyen d'une composition de PVC plastifié ignifuge, puis à transformer ce fil en étoffe, tissée ou non, ajourée. Cette technique, essentiellement appliquée sur des fils de verre, conduit à des produits présentant de faibles propriétés mécaniques et dont la résistance au feu moyenne correspond difficilement au classement M₁ (selon classification AFNOR), c'est-à-dire ne répondant pas de façon fiable aux exigences règlementaires recherchées pour les produits destinés aux lieux recevant du public (M₁). De la sorte, cette technique est utilisée essentiellement pour la fabrication de produits destinés à des applications extérieures, tels que par exemple la fabrication de stores.

La seconde technique, consiste à enduire au moyen d'une composition de PVC ignifugé, une étoffe, tissée ou non, fortement ajourée, notamment en fils de polyester. Si on améliore ainsi les propriétés mécaniques de l'ensemble, en revanche, la résistance au feu reste insuffisante (M₂ voire M₃), c'est-à-dire incompatible aux exigences règlementaires des lieux destinés à recevoir du public.

Bref, à ce jour, malgrè une demande commerciale de plus en plus recherchée, on ne sait pas encore fabriquer des étoffes ignifuges ajourées enduites de PVC plastifié, qui allient à la fois de bonnes performances mécaniques et une bonne résistance au feu, c'est-à-dire compatible avec les exigences règlementaires pour les produits destinés aux locaux devant recevoir du public (M₁).

L'invention pallie ces inconvénients. Elle vise une étoffe enduite ignifuge ajourée qui ait d'excellentes propriétés mécaniques et surtout réponde simultanément aux exigences de la classification M₁, c'est-à-dire ayant une résistance au feu compatible aux exigences règlementaires des produits destinés aux lieux recevant du public.

Selon l'invention, cette étoffe enduite ignifuge ajourée, formée de fils d'âme recouverts d'une gaine de PVC plastifié ignifugé, se caractérise en ce que le fil d'âme est un fil de vinylal.

Par "fil de vinylal", dénommé également "vinylon", on désigne des fils formés de macromolécules linéaires d'alcool polyvinylique à taux d'acétalisation variable.

En d'autres termes, l'invention consiste à avoir sélectionné parmi tous les fils d'âme envisageables un fil particulier, peu répandu et connu pour d'autres applications. Il est d'autant plus surprenant que cette combinaison permette d'obtenir le résultat escompté, c'est-à-dire la classification M1, alors que l'on sait que chaque élément pris séparément, c'est-à-dire soit l'étoffe ajourée de vinylal non enduite, soit la composition d'enduction répond seulement à la classification M₂. De manière tout à fait surprenante, la combinaison de ces deux éléments spécifiques: âme vinylal et gaine PVC plastifié ignifugé, qui répondent chacun d'elles à la classification M₂, permet de manière tout à fait inattendue d'obtenir un produit fini répondant à la classification M₁. Cela laisse supposer qu'il y a eu interréaction des deux composés entre eux.

Avantageusement, en pratique:
- le fil d'âme vinylal est un fil à multifilaments, haute ténacité, insoluble dans l'eau;
- la gaine de PVC plastifié ignifugé est extrudée autour du fil d'âme;
- la gaine est déposée par passage et trempage fil à fil ou d'une grille ajourée dans un bac contenant une composition de PVC plastifié ignifugé;
- la gaine est déposée par enduction d'une grille ajourée au moyen d'une telle composition de PVC plastifié ignifugé;
- les fils d'âme comme déjà dit sont multifilamentaires haute ténacité, c'est-à-dire présentant une ténacité de l'ordre d'au moins soixante dix grammes par Tex, sont insolubles dans l'eau, c'est-à-dire ont subi un traitement approprié d'acétalisation; ces fils sont tordus ou non, entrelacés, assemblés ou non;
- la composition de PVC plastifié ignifugé contient avantageusement des plastifiants phosphorés ou halogénés, des charges ignifugeantes minérales, tels que par exemple des oxydes d'antimoine, du trihydrate d'alumine, de l'oxyde de zinc ou de magnésium;
- le rapport en poids entre le fil d'âme et la gaine dépend à la fois des applications finales envisagées et du matériel d'enduction dont on dispose.

La manière dont l'invention peut être réalisée et les avantages qui en découlent ressortiront mieux des exemples de réalisation qui suivent à titre indicatif mais non limititatif.

### Exemple 1:

On réalise un tissu pour stores de la manière suivante.

De manière connue, on gaine par extrusion par passage dans une filière un fil de vinylal de 550 dtex/72 brins 70 t/m, commercialisé par KURARAY sous la dénomination (marque déposée) KURALON 1344.

La composition de gainage extrudé contient pour cent parties de résine:

On obtient ainsi un fil enduit de 2400 dtex ayant un diamètre moyen de 0,42 millimètre; en d'autres termes, en poids, le fil d'âme vinylal représente 25% et la gaine ignifuge 75%.

De manière connue, on réalise avec ce fil un tissu décontexturé ajouré comportant quatorze fils par centimètre en chaîne et six coups par centimètre en trame que l'on thermofixe pendant une minute à 140°C.

Ce tissu enduit ajouré présente les caractéristiques suivantes.

De la sorte, ce tissu convient parfaitement pour la fabrication de stores intérieurs ou extérieurs pour des bâtiments destinés à recevoir du public ou des immeubles de grande hauteur.

### Exemple 2:

On répète l'exemple 1 en remplaçant le fil vinylal par un fil de verre en silionne de deux bouts de 340 dtex.

On obtient un tissu ayant sensiblement la même contexture et dans lequel:
- le rapport en poids entre le fil d'âme et la gaine est de 25/75;
- le tissu fini ajouré présente une résistance à la traction dans le sens chaîne de 25 daN/cm (contre 50) et une résistance dans le sens trame de 15 daN/cm (contre 25);
- la résistance au froissement est inférieure à 2000 (contre 5000);
- et enfin et surtout, la résistance au feu répond au plafond de la classification M₂,mais reste inférieure au plancher de la classification M₁.

En d'autres termes, cet exemple illustre bien l'effet inattendu de l'invention, puisque le choix du fil d'âme vinylal non seulement a amélioré fortement les propriétés mécaniques, mais aussi a amélioré la résistance au feu et a permis d'obtenir un produit M₁, ce que l'on ne savait faire jusqu'alors avec de telles compositions d'enduction.

### Exemple 3:

On réalise un tissu enduit ignifuge ajouré par trempage d'un tissu écru.

Au moyen d'un fil de vinylal de 1330 dtex/250 brins tordu à 40 t/m, vendu par UNITIKA KASEI sous la marque déposée MEWLON HM1, on fabrique un tissu tissé fortement ajouré ayant une contexture de six fils en chaîne, cinq coups en trame au centimètre et pesant environ 160 g/m2.

De manière connue, on enduit ce tissu écru par passage et trempage dans un bain de PVC plastifié ignifugé contenant la composition suivante:

Par foulardage, on essore l'excès d'enduction et on gélifie la composition déposée par passage à la rame pendant deux minutes à 190°C.

On obtient un tissu enduit ajouré pesant environ 510 g/m2.

Ce tissu présente:
· une résistance à la traction dans les deux directions de l'ordre de 50 daN/cm;
· un allongement à la rupture d'au plus 10%;
· une résistance à la déchirure (selon norme AFNOR-NF-G-37107 C) supérieure à 25 daN/cm;
· et une résistance au feu répondant à la classification M₁.

Ce tissu convient donc parfaitement pour la fabrication de sièges destinés à des bâtiments recevant du public.

### Exemple 4:

On répète l'exemple 3 en remplaçant le fil de vinylal par un fil de polyester d'usage courant pour cette application de 1100 Dtex/192 brins entrelacés.

Le tissu écru présente la même contexture. On enduit au moyen de la même composition d'enduction.

Le tissu enduit fini obtenu présente:
· une résistance à la traction dans les deux directions de 40 daN/cm (contre 50);
· un allongement à la rupture supérieur à 20% (contre 10%), ce qui le rend incompatible pour la fabrication de sièges;
· enfin et surtout, une résistance au feu à cheval entre M₂ et M₃, ce qui est rédhibitoire.

### Exemple 5:

On enduit la même composition autour du même fil qu'à l'exemple 3, par trempage du fil dans le même bain de PVC plastifié, puis calibrage dans une filière et enfin gélification pendant une minute à 180°C.

Ce fil enduit est tissé pour obtenir un tissu ajouré ayant une contexture de 6 fils/cm et 5 coups/cm, que l'on thermofixe pendant une minute à 140°C.

On obtient des propriétés voisines de celles de l'exemple 3, c'est-à-dire un tissu ajouré ayant d'excellentes propriétés mécaniques et surtout une résistance au feu M₁.

De la sorte, ce tissu peut convenir parfaitement pour la fabrication de tentures murales de halls d'exposition.

### Exemple 6:

De manière connue, on réalise un tissu écru décontexturé au moyen d'un fil de vinylal 1320 dtex/200 brins non tordus, commercialisé par KURALAY sous la marque déposée KURALON 1239. Le tissu écru présente une contexture de 6,1 fils en chaîne et 5,1 coups en trame par centimètre. Ce tissu écru pèse environ 180 g/m2.

On enduit ce tissu sur cylindre à la râcle au moyen d'une composition identique à celle de l'exemple 3. On dépose environ 400 g/m2 de cette composition de plastisol PVC ignifuge.

On gélifie pendant deux minutes à 180°C.

On obtient les mêmes caractéristiques mécaniques qu'à l'exemple 3 et la même résistance au feu, soit M₁.

De la sorte, ce tissu peut être utilisé avantageusement pour la fabrication de faux-plafonds décoratifs.

En d'autres termes, l'invention permet de réaliser des tissus présentant à la fois de bonnes performances mécaniques et à la fois une très bonne résistance au feu (M₁), ce que l'on ne savait pas faire économiquement jusqu'alors.

De la sorte, ces tissus peuvent être utilisés pour toutes les applications où l'on exige conjointement de bonnes propriétés mécaniques et une très bonne résistance au feu (M₁), c'est-à-dire pour tous les locaux destinés à recevoir du public, notamment pour la fabrication de sièges, de stores, de revêtements de parois: murs, plafonds, tentures, etc..

## Revendications

1. Etoffe enduite ignifuge ajourée, formée de fils d'âme recouverts d'une gaine de PVC plastifiée ignifugé, caractérisée en ce que le fil d'âme est un fil de vinylal.

2. Etoffe enduite ignifuge ajourée selon la revendication 1, caractérisée en ce que le fil d'âme est un fil de vinylal multifilaments haute ténacité, insoluble dans l'eau.

3. Etoffe enduite ignifuge ajourée selon l'une des revendications 1 et 2, caractérisée en ce que la gaine de PVC plastifié ignifugé est extrudée.

4. Etoffe enduite ignifuge ajourée selon l'une des revendications 1 et 2, caractérisée en ce que la gaine de PVC est déposée par passage et trempage fil à fil ou d'une grille ajourée dans une composition de PVC plastifié ignifuge.

5. Etoffe enduite ignifuge ajourée selon l'une des revendications 1 et 2, caractérisée en ce que la gaine est déposée par enduction d'une composition de PVC plastifié ignifuge sur une grille ajourée, tissée ou non.

## Patentansprüche

1. Durchbrochener, flammenhemmender, beschichteter Stoff, gebildet aus Kernfäden, umhüllt mit flammenhemmendem plastifiziertem PVC, dadurch gekennzeichnet, dass der Kernfaden ein Vinylal Faden ist.

2. Durchbrochener, flammenhemmender, beschichteter Stoff gemäss Anspruch 1, dadurch gekennzeichnet, dass der Kernfaden ein Multifilament-Vinylal Faden von hoher Festigkeit ist, der in Wasser unlöslich ist.

3. Durchbrochener, flammenhemmender, beschichteter Stoff gemäss Anspruch 1 oder 2, dadurch gekennzeichnet, dass die Umhüllung flammenhemmendem, plastifiziertem extrudiertem PVC ist.

4. Durchbrochener, flammenhemmender, beschichteter Stoff gemäss Anspruch 1 oder 2, dadurch gekennzeichnet, dass die Ummantelung aus PVC, Faden für Faden eingetaucht wird oder aus einem Netzgitter aus flammenhemmendem, durchbrochenem PVC, gewebt oder ungewebt besteht.

5. Durchbrochener, flammenhemmender, beschichteter Stoff gemäss Anspruch 1 oder 2, dadurch gekennzeichnet, dass die Ummantelung durch Beschichten eines Netzgitters, gewebt oder eingewebt, mit einer Mischung aus plastifiziertem, flammenhemmendem PVC.

## Claims

1. Openwork, flame-retardant coated fabric, made up of core threads covered with a flame-retardant plasticised PVC sheath, characterised in that the core thread is a vinylal thread.

2. Openwork, flame-retardant coated fabric according to Claim 1, characterised in that the core thread is a water-insoluble, high-tenacity, multi filament vinylal thread.

3. Openwork, flame-retardant coated fabric according to either of Claims 1 and 2, characterised in that the flame-retardant plasticised PVC sheath is extruded.

4. Openwork, flame-retardant coated fabric according to either of Claims 1 and 2, characterised in that the PVC sheath is deposited by passing and dipping thread by thread or of an openwork screen in a flame-retardant plasticised PVC composition.

5. Openwork, flame-retardant coated fabric according to either of Claims 1 and 2, characterised in that the sheath is deposited by coating a flame-retardant plasticised PVC composition onto a woven or nonwoven openwork screen.
